# EUROPÄISCHE PATENTSCHRIFT

(11) **EP 2 518 428 B1**
(45) Veröffentlichungstag und Bekanntmachung des Hinweises auf die Patenterteilung: **19.05.2021**
(21) Anmeldenummer: 12165983.3
(22) Anmeldetag: 27.04.2012
(51) Int. Cl.: F28D 9/00, F28F 21/08, F28F 9/00

(54) **Schichtwärmeübertrager**
Stacked heat exchanger
Echangeur thermique à empilement

(30) Priorität: 28.04.2011 DE 202011005693 U
(43) Veröffentlichungstag der Anmeldung: 31.10.2012
(73) Patentinhaber: MAHLE Behr GmbH & Co. KG, 70469 Stuttgart (DE)
(72) Erfinder: Angermann, Hans-Heinrich, 70567 Stuttgart (DE)
(74) Vertreter: Grauel, Andreas

(56) Entgegenhaltungen:
- EP-A1- 2 110 635
- WO-A1-03/033133
- DE-A1- 10 328 274
- DE-A1-102010 029 287
- US-A1- 2008 072 425

## Beschreibung

Die Erfindung betrifft einen Schichtwärmeübertrager als geschweißten ferritischen Wärmeübertrager für Hochtemperaturanwendungen, gemäß dem Oberbegriff des Anspruchs 1.

Ein derartiger Schichtwärmeübertrager wird beispielsweise von der Anmelderin in der DE 10328274 A1 offenbart. Hier sind - von Deckplatten eingerahmt - geeignet konturierte Bleche, ggf. alternierend mit Lotfolien, in einer Kassettiervorrichtung gestapelt, geeignet vorgepresst und unter Beibehaltung der Spannung Kästen aufgeschweißt. Diese Kästen haben den Doppelnutzen als verlorene Lötvorrichtung die Vorspannung zu halten und die Stoffzufuhr zum Wärmeübertrager zu gewährleisten. Wenn keine Lotfolien verwendet werden sollen, kann Lot auf verschiedene Art und Weise auch von extern und zwar vor dem Aufschweißen der Kästen zugeführt werden. Der so vorbehandelte Schichtwärmeübertrager wird anschließend durch Löten abgedichtet.

Ferner wird in der DE 10 2007 056 182 A1 der Anmelderin ein Schichtwärmeübertrager offenbart, bei dem der innere Wärmeübertragerblock vom nach außen abdichtenden Gehäuse durch eine Entkopplungsvorrichtung mechanisch getrennt ist. Die Entkopplungsvorrichtung kann beispielsweise eine Mineralfasermatte oder ein formgepresstes Drahtgestrick, ggf. mit Füllung oder Folienumhüllung sein. Nachteilig ist hier, dass zwar die thermomechanische Entkopplung gewährleistet ist, jedoch über die Entkopplungsvorrichtung ein Leckstrom von einer Flut zur anderen Flut erfolgt, der die Wärmeübertragungsleistung beeinträchtigt.

Die DE 10 2009 022 984 A1 offenbart einen Wärmeübertrager, der relativ zu einem weichen Kern aus beispielsweise Al-haltigen ferritischen Edelstählen ein hochwarmfestes Gehäuse, bestehend beispielsweise aus einer Ni-Legierung, aufweist. Der Kern ist hochduktil, um Spannungen während des Hochheizens aufzunehmen. Der Grundwerkstoff enthält genügend Aluminium, um Korrosionserscheinungen wie Oxidation oder Cr-Abdampfung zu minimieren. Die hohe Festigkeit und Warmfestigkeit des Kastenmaterials gewährleistet, dass die Komponente nach außen dicht bleibt, so dass unter keinen Umständen Wasserstoff austreten kann.

Nachteilig an den aus dem Stand der Technik bekannten Schichtwärmeübertragern, insbesondere der DE 10 2009 022 984 A1, ist jedoch, dass bei einer Anwendung in Verbindung mit einem APU (Auxiliary Power Unit) und den dortigen langen Laufzeiten von 15 bis 20 Th so viel Aluminium vom Al-haltigen ferritischem Grundwerkstoff in das Deckplatten- und Kastenmaterial aus Ni-Legierungen abdiffundiert, dass im Al-haltigen Ferriten der kritische Gehalt an Al unterschritten wird, um die schützende Al₂O₃ -Schicht ausbilden zu können. Es kommt dadurch zu einer so genannter breakaway (katastrophalen) Oxidation mit Entwicklung von Undichtigkeiten im Schichtwärmeübertrager.

Ein weiterer gattungsgemäßer Schichtwärmeübertrager ist aus DE 10 2010 029287 A1 bekannt.

Der Erfindung liegt daher die Aufgabe zugrunde, einen verbesserten Schichtwärmeübertrager der eingangs genannten Art zu schaffen.

Diese Aufgabe wird gelöst durch einen Schichtwärmeübertrager mit den Merkmalen des Anspruchs 1. Vorteilhafte Ausgestaltungen sind Gegenstand der Unteransprüche.

Gelöst wird die Aufgabe im Zusammenspiel mit den übrigen Merkmalen des Anspruchs 1 dadurch, dass den Deckplatten und dem Gehäuse des Schichtwärmeübertragers fertigungsmäßig ebenfalls Aluminium beigegeben ist. Fertigungsmäßig bedeutet hierbei, dass die Deckplatten und das Gehäuse des Schichtwärmeübertragers bereits vor der ersten betriebsmäßigen Nutzung einen bestimmten Aluminiumanteil aufweist.

Eine erste Ausführungsform sieht vor, dass für die Deckplatten und das Gehäuse fertigungsmäßig eine Legierung vorgesehen ist, die Aluminium enthält. Mit anderen Worten, wird für die Herstellung der Deckplatten und des Gehäuses eine Legierung gewählt, die bereits Al enthält.

Daraus ergibt sich insbesondere eine langfristige im Rahmen der Anwendung NKW (Nutz-Kraft-Wagen)-APU (Auxiliary Power Unit) korrosionsbeständige Schweißverbindung der Ni-Legierung (Gehäusematerial) und dem Al-haltigem ferritischen Edelstahl.

Eine weitere Ausführungsform sieht vor, dass für die Deckplatten und/oder das Gehäuse fertigungsmäßig eine Nickellegierung mit mindestens 1,8 Gew.-% Aluminium vorgesehen ist. Eine beispielsweise zu verwendende Legierung könnte die Legierung Nicrofer 6025 HHT der Firma ThyssenKrupp darstellen.

Um die Abdiffusion von Aluminium weiter zu beschränken, kann die Legierung der Deckplatten und/oder des Gehäuses auch höhere Al-Werte aufweisen. Beispielhaft sei hier die Ni-Legierung Haynes214 aufgeführt, welche ca. 4,5 % Al enthält.

Eine außerhalb des Schutzumfangs der Erfindung liegende Alternative sieht vor, dass für die Deckplatten und/oder das Gehäuse ein aluminisierter Werkstoff mit auf ein Halbzeugmaterial, insbesondere durch Wärmebehandlung, auf- bzw. eingebrachtem Aluminium vorgesehen ist. Hier ist das Al somit nicht von vorne herein als Legierungsbestandteil im Material enthalten, sondern wird in einem nachträglichen Prozess auf das Halbzeugmaterial auf- und ggf. auch durch eine Wärmebehandlung eingebracht. Anzuwendende Verfahren zum Aufbringen von Aluminium können beispielsweise das Feueraluminisieren oder das Beschichten mittels chemischer oder elektrochemischer Prozesse sein. Beispielsweise kann das Aluminium durch Pulverpack- oder Gasphasenaliteren auf- und/oder in den Grundwerkstoff eingebracht werden.

Der Al- Gehalt auf und/oder in der Oberfläche ist dabei so gewählt, dass auch nach längerer Zeit (mehrere tausend Stunden) auf hoher Temperatur, z.B. 900 °C, währenddessen sich der Al-Gehalt von beschichtetem Halbzeug in Abhängigkeit von der Halbzeugdicke durch Diffusion vergleichmäßigt, der Al-Gehalt an der Al₂O₃ -Schicht (Grenzfläche) nicht unter 1,8 Gew.-% fällt.

Erfindungsgemäß vorzusehen ist die Verwendung einer Al-haltigen ferritischen Legierung als Kasten- und/oder Deckplattenmaterial, wobei dessen Festigkeit, insbesondere die Warmfestigkeit größer als die des ferritischen Al-haltigen Fe-Basis Falzblechmaterials sein muss. Vorteile bringt ein solches Material, weil die Bildung von festigkeitsreduzierenden NiAI-Phasen (durch Eindiffusion von Al in einen Ni-haltigen Kasten- und/oder Deckplattenwerkstoff) an der Grenzfläche Falzblech/Kasten oder Falzblech/Deckplatte unterbunden ist, da die ferritischen Werkstoffe üblicherweise kein Ni enthalten. Sollte der ferritische Al-haltige Werkstoff trotzdem Ni enthalten, dann muss der Anteil auf <10 Gew.-%, insbesondere < 5 Gew.-% beschränkt sein. Als Werkstoff in Frage kommt beispielsweise eine Eisen-Chrom-Aluminium-Legierung mit (in Gew.-%) 2,0 bis 4,5% Al, 12 bis 25% Cr, 1,0 bis 4% W, 0,25 bis 2,0% Nb, 0,05 bis 1,2% Si, 0,001 bis 0,70% Mn, 0,001 bis 0,030% C, 0,0001 bis 0,05% Mg, 0,0001 bis 0,03% Ca, 0,001 bis 0,030% P, max. 0,03% N, max. 0,01% S, Rest Eisen und den üblichen erschmelzungsbedingten Verunreinigungen. Die erhöhten Warmfestigkeitskennwerte werden durch Laves-Phasen, Mischkristallverfestigung und fein verteilte Karbide erzielt.

Möglich ist auch eine Al-haltige ferritische ODS (oxide dispersion strengthened) Fe-Basis Legierung, wie z.B. die Legierung PM 2000 der Fa. Plansee.

Eine weitere Variante ist es, für die Kästen eine der vorbezeichneten FeCrAl-Legierungen zu verwenden und als Deckplattenmaterial eine hochfeste Al-haltige Ni-Legierung. Der Vorteil ist hier, dass in dem thermomechanisch besonders belasteten Bereich zwischen Falzblechblock und aufgeschweißten Kästen keine NiAI-Auscheidungen sich bilden können, jedoch für die hohe Spannungen ausgesetzte Deckplatte eine hochfeste Legierung verwendet wird.

Vorzugsweise kann der Schichtwärmeübertrager für den Betrieb mit und/oder für eine "Auxiliary Power"-Anwendung für Hochtemperatur-Brennstoffzellen, insbesondere in mobilen Fahrzeugen, ausgelegt sein.

Weitere Vorteile, Merkmale und Einzelheiten der Erfindung ergeben sich aus der nachfolgenden Beschreibung, in der unter Bezugnahme auf die Zeichnung ein Ausführungsbeispiel der Erfindung beschrieben ist.

Die einzige Figur zeigt einen Schichtwärmeübertrager 1 mit seinen einzelnen Komponenten in Explosivdarstellung. Der Schichtwärmeübertrager 1 besteht einerseits aus einem etwa würfel- oder quaderförmig ausgebildeten Schichtblock 2, welcher durch vier Stirnflächen und zwei Deckflächen begrenzt wird. An die vier Stirnflächen werden Sammelkästen 3, 4, 5, 6 angesetzt, welche der Zu- und Abfuhr eines ersten und eines zweiten Wärmetauschermediums dienen. Die Deckflächen werden durch Deckplatten 7, 8 abgeschlossen. Der Schichtblock 2 ist oberhalb des Schichtwärmeübertragers 1 in Explosivdarstellung als Stapel dargestellt, welcher aus konturierten Schichtplatten 9, 10 sowie aus den beiden Deckplatten 7, 8 besteht. In der Zeichnung sind lediglich zwei Schichtplatten 9, 10 mit unterschiedlich ausgerichteter Konturierung (Stege und Kanäle) dargestellt - tatsächlich weist der Stapel bzw. Schichtblock 2 natürlich eine Vielzahl von Schichtplatten auf. Beispielsweise kann der Schichtblock 2 in einer nicht dargestellten Kassettiervorrichtung komplettiert und verspannt werden. Danach erfolgt die Fixierung des Stapels.

Die Deckplatten 7, 8 bzw. das durch die Einzelelemente gebildete Gehäuse 11 des Schichtwärmeübertragers 1 weisen dabei einen bestimmten, bereits vor der ersten betriebsmäßigen Nutzung vorhandenen, Aluminiumanteil auf.

## Patentansprüche

1. Schichtwärmeübertrager (1) als geschweißter ferritischer Wärmeübertrager für Hochtemperaturanwendung, dessen Schichtplatten (9, 10) als Falzblechblock zwischen Deckplatten (7, 8) und einem äußeren Gehäuse (11) gehalten sind, wobei die Schichtplatten (9, 10) als Falzbleche ausgebildet sind, deren Material eine ferritische Al-haltige Fe-Basis-Legierung ist, wobei den Deckplatten (7, 8) und dem Gehäuse (11) fertigungsmäßig Aluminium beigegeben ist, wobei für die Deckplatten (7, 8) und für das Gehäuse (11) fertigungsmäßig eine Legierung vorgesehen ist, die Aluminium enthält, wobei für die Deckplatten (7, 8) und/oder das Gehäuse (11) fertigungsmäßig eine ferritische Al-haltige Fe-Basis-Legierung vorgesehen ist, **dadurch gekennzeichnet, dass** deren Festigkeit größer ist als die des Materials der Schichtplatten (9,10).

2. Schichtwärmeübertrager nach Anspruch 1, **dadurch gekennzeichnet, dass** die Legierung besteht aus (in Gew.-%) 2,0 bis 4,5% Al, 12 bis 25% Cr, 1,0 bis 4% W, 0,25 bis 2,0% Nb, 0,05 bis 1,2% Si, 0,001 bis 0,70% Mn, 0,001 bis 0,030% C, 0,0001 bis 0,05% Mg, 0,0001 bis 0,03% Ca, 0,001 bis 0,030% P, max. 0,03% N, max. 0,01% S, Rest Eisen und den üblichen erschmelzungsbedingten Verunreinigungen.

3. Schichtwärmeübertrager nach Anspruch 1, **dadurch gekennzeichnet, dass** die Legierung eine ODS Legierung ist.

4. Schichtwärmeübertrager nach Anspruch 1, **dadurch gekennzeichnet, dass** für die Deckplatten (7, 8) und/oder das Gehäuse (11) fertigungsmäßig eine Nickellegierung mit mindestens 1,8 Gew.-% Aluminium vorgesehen ist.

5. Schichtwärmeübertrager nach Anspruch 1, **dadurch gekennzeichnet, dass** für die Deckplatten (7, 8) und/oder das Gehäuse (11) fertigungsmäßig eine Nickellegierung mit 4,5 Gew.-% Aluminium vorgesehen ist.

6. Schichtwärmeübertrager nach Anspruch 1, **dadurch gekennzeichnet, dass** für die vom Gehäuse (11) umfassten Sammelkästen (3,4,5,6) eine hochfeste FeCrAl-Legierung gemäß Anspruch 2 und/oder 3 und für die Deckplatten eine hochfeste Al-haltige Ni-Legierung gemäß Anspruch 4 oder 5 verwendet wird.

7. Schichtwärmeübertrager nach zumindest einem der vorhergehenden Ansprüche, **dadurch gekennzeichnet, dass** eine "auxiliary power"-Anwendung für Hochtemperatur-Brennstoffzellen, insbesondere in mobilen Fahrzeugen, vorgesehen ist.

## Claims

1. A layered heat exchanger (1) as a welded ferritic heat exchanger for high temperature application, whose layered plates (9, 10) are held as a folded sheet block between cover plates (7, 8) and an outer housing (11), wherein the layered plates (9, 10) are formed as folded sheets whose material is a ferritic Al containing Fe base alloy, wherein aluminium is added to the cover plates (7, 8) and the housing (11) during production, wherein an alloy which contains aluminium is provided for the cover plates (7, 8) and for the housing (11) during production, wherein a ferritic Al containing Fe base alloy is provided for the cover plates (7, 8) and/or the housing (11) during production, **characterised in that** its strength is higher than the one of the material of the layered plates (9, 10).

2. The layered heat exchanger according to claim 1, **characterised in that** the alloy consists of (in wt%) 2.0 to 4.5% Al, 12 to 25% Cr, 1.0 to 4% W, 0.25 to 2.0% Nb, 0.05 to 1.2% Si, 0.001 to 0.70% Mn, 0.001 to 0.030% C, 0.0001 to 0.05% Mg, 0.0001 to 0.03% Ca, 0.001 to 0.030% P, not more than 0.03% N, not more than 0.01% S, residue iron and the usual melting impurities.

3. The layered heat exchanger according to claim 1, **characterised in that** the alloy is an ODS alloy.

4. The layered heat exchanger according to claim 1, **characterised in that** a nickel alloy with at least 1.8 wt% aluminium is provided for the cover plates (7, 8) and/or the housing (11) during production.

5. The layered heat exchanger according to claim 1, **characterised in that** a nickel alloy with 4.5 wt% aluminium is provided for the cover plates (7, 8) and/or the housing (11) during production.

6. The layered heat exchanger according to claim 1, **characterised in that** a high-strength FeCrAl alloy according to claim 2 and/or 3 is used for the collecting boxes (3, 4, 5, 6) comprised by the housing (11) and a high-strength Al containing nickel alloy according to claim 4 or 5 is used for the cover plates.

7. The layered heat exchanger according to at least one of the preceding claims, **characterised in that** an auxiliary power application for high temperature combustion cells is provided, in particular in mobile vehicles.

## Revendications

1. Echangeur de chaleur stratifié (1) considéré comme un échangeur de chaleur ferritique soudé et utilisé pour une application à des températures élevées, échangeur de chaleur dont les plaques stratifiées (9, 10) sont maintenues, comme un bloc de tôles de pliage, entre des plaques de recouvrement (7, 8) et un boîtier extérieur (11), où les plaques stratifiées (9, 10) sont configurées comme des tôles de pliage dont le matériau est un alliage ferritique à base de Fe et contenant de l'Al, où, en fonction de la fabrication, de l'aluminium est ajouté aux plaques de recouvrement (7, 8) et au boîtier (11), où, en fonction de la fabrication, un alliage est prévu pour les plaques de recouvrement (7, 8) et pour le boîtier (11), lequel alliage contient de l'aluminium, où, en fonction de la fabrication, il est prévu un alliage ferritique à base de Fe et contenant de l'Al, ledit alliage étant prévu pour les plaques de recouvrement (7, 8) et/ou pour le boîtier (11), **caractérisé en ce que** la résistance dudit alliage est supérieure à celle du matériau des plaques stratifiées (9, 10).

2. Echangeur de chaleur stratifié selon la revendication 1, **caractérisé en ce que** l'alliage se compose (% en poids) de 2, 0 % à 4,5 % d'Al, de 12 % à 25 % de Cr, de 1,0 % à 4 % de W, de 0,25 % à 2,0 % de Nb, de 0,05 % à 1,2 % de Si, de 0,001 % à 0,70 % de Mn, de 0,001 % à 0,030 % de C, de 0,0001 % à 0,05 % de Mg, de 0,0001 % à 0,03 % de Ca, de 0,001 % à 0,030 % de P, au maximum de 0,03 % de N, au maximum de 0,01 % de S, la partie résiduelle se composant de fer et des habituelles impuretés dues à la fusion.

3. Echangeur de chaleur stratifié selon la revendication 1, **caractérisé en ce que** l'alliage est un alliage ODS.

4. Echangeur de chaleur stratifié selon la revendication 1, **caractérisé en ce que,** en fonction de la fabrication, il est prévu un alliage de nickel contenant au moins 1,8 % en poids d'aluminium, ledit alliage étant prévu pour les plaques de recouvrement (7, 8) et/ou pour le boîtier (11).

5. Echangeur de chaleur stratifié selon la revendication 1, **caractérisé en ce que,** en fonction de la fabrication, il est prévu un alliage de nickel contenant 4,5 % en poids d'aluminium, ledit alliage étant prévu pour les plaques de recouvrement (7, 8) et/ou pour le boîtier (11).

6. Echangeur de chaleur stratifié selon la revendication 1, **caractérisé en ce que** l'on utilise, pour les bacs collecteurs (3, 4, 5, 6) entourés par le boîtier (11), un alliage de FeCrAl très résistant selon la revendication 2 et/ou 3 et, pour les plaques de recouvrement, on utilise un alliage de Ni très résistant et contenant de l'Al selon la revendication 4 ou 5.

7. Echangeur de chaleur stratifié selon au moins l'une quelconque des revendications précédentes, **caractérisé en ce qu'**il est prévu une application de puissance auxiliaire pour des piles à combustible fonctionnant à haute température, en particulier dans des véhicules mobiles.
